# EUROPÄISCHE PATENTSCHRIFT

(11) **EP 2 723 916 B1**
(45) Veröffentlichungstag und Bekanntmachung des Hinweises auf die Patenterteilung: **16.01.2019**
(21) Anmeldenummer: 12729600.2
(22) Anmeldetag: 22.06.2012
(51) Int. Cl.: C23C 18/12, C23C 28/04, C23C 30/00, B22D 17/20

(54) **GIESSTECHNISCHES BAUTEIL UND VERFAHREN ZUM AUFBRINGEN EINER KORROSIONSSCHUTZSCHICHT**
CASTING COMPONENT, AND METHOD FOR THE APPLICATION OF AN ANTICORROSIVE LAYER
ÉLÉMENT FABRIQUÉ POUR LA TECHNIQUE DE COULÉE ET PROCÉDÉ D'APPLICATION D'UNE COUCHE DE PROTECTION CONTRE LA CORROSION

(30) Priorität: 24.06.2011 DE 102011078066
(43) Veröffentlichungstag der Anmeldung: 30.04.2014
(73) Patentinhaber: Oskar Frech GmbH + Co. KG, 73614 Schorndorf (DE)
(72) Erfinder: ERHARD, Norbert, 73547 Lorch (DE); DANNENMANN, Helmar, 73614 Schorndorf (DE); KURZ, Jürgen, 73655 Plüderhausen (DE); SYDLO, Andreas, 73660 Urbach (DE); GERNER, Daniel, 73563 Mögglingen (DE)
(74) Vertreter: Patentanwälte Ruff, Wilhelm, Beier, Dauster & Partner mbB
(86) Internationale Anmeldenummer: PCT/EP2012/062082
(87) Internationale Veröffentlichungsnummer: WO 2012/175668

(56) Entgegenhaltungen:
- DE-A1-102006 040 385
- DE-A1-102007 029 668
- DE-A1-102007 053 284
- US-A- 5 053 251
- US-A1- 2004 249 039
- U.C. Nwaogu ET AL: "New sol-gel refractory coatings on chemically-bonded sand cores for foundry applications to improve casting surface quality", Surface and Coatings Technology, vol. 205, no. 16, 1 May 2011 (2011-05-01), pages 4035-4044, XP055307494, AMSTERDAM, NL ISSN: 0257-8972, DOI: 10.1016/j.surfcoat.2011.02.042

## Beschreibung

Die Erfindung bezieht sich auf ein gießtechnisches Bauteil für eine Vorrichtung zum Gießen oder Handhaben einer Metallschmelze, wobei das Bauteil einen metallischen Grundkörper und einen Oberflächenbereich aufweist, der im Gießbetrieb der Metallschmelze ausgesetzt ist, sowie auf ein Verfahren zum Aufbringen einer Korrosionsschutzschicht auf das gießtechnische Bauteil.

Derartige gießtechnische Bauteile sind in der Metallgießtechnik in vielerlei Formen in Gebrauch, beispielsweise als Gießgarnituren, Gießbehälter, Schmelzeöfen, Schmelzefördereinheiten und Gießformen sowie Teilen dieser Metallgießkomponenten. Meist wird für den Grundkörper ein Stahlmaterial verwendet, da derartige Bauteile ein gutes Kosten/Nutzen-Verhältnis besitzen.
Es hat sich jedoch herausgestellt, dass gießtechnische Bauteile aus Stahl in Bereichen, in denen sie im Gießbetrieb mit der heißen Metallschmelze in Kontakt kommen, von der flüssigen Metallschmelze chemisch angegriffen werden, d.h. einer Korrosion unterliegen. So wird beispielsweise ein merklicher Korrosionsangriff durch Aluminiumschmelzen beim Aluminiumdruckguss auf damit in Kontakt kommende Stahloberflächen gießtechnischer Bauteile beobachtet. Als eine Abhilfe ist es für Gießkolben/Gießzylinder-Einheiten von Metalldruckgussmaschinen bekannt, den Gießkolben und den Gießzylinder ganz aus einem keramischen Material oder aus einem Sintermaterial, z.B. aus gesintertem Titandiborid (TiB₂), zu fertigen. Die mechanische Festigkeit, Wärmewiderstandsfähigkeit und Stoßfestigkeit blieben jedoch unbefriedigend. Als Abhilfe wird in der Offenlegungsschrift DE 2 364 809 vorgeschlagen, den Gießkolben und den Gießzylinder als zusammengesetztes gesintertes Bauteil aus einer Mischung von zwei oder mehr Stoffen aus der Stoffgruppe zu fertigen, welche aus den Karbiden, Boriden und Nitriden besteht. Insbesondere wird eine spezielle Mischung von Borkarbid (B₄C) mit einem oder mehreren von TiB₂, Zirkondiborid (ZiB₂) und Bornitrid (BN) angegeben.

In der Patentschrift US 4.556.098 werden dieses und andere untersuchte Sintermaterialien weiterhin als unbefriedigend bezeichnet, und es wird alternativ ein heißgepresstes, ultrahartes Siliziumnitrid- oder Sialon-Material hoher Dichte für den Gießzylinder und den Gießkolben vorgeschlagen. Für einen Tiegel aus Gusseisen wird eine Schutzbeschichtung gegen Korrosion und Oxidation aus Ca, Al₂O₃ oder anderen Oxiden wie Al₂O₃-TiO₂ oder aus TiB₂, ZaB₂, CaB₂ oder anderen reinen oder gemischten Boriden oder aus AIN, Si₃N₄, BN, Sialonen oder anderen Nitriden angegeben, die z.B. aus einer Emulsion oder durch Flammspritzen aufgebracht wird. Für konische Stopfen zum Verschließen von Zugänglichkeitsbohrungen für den Steigkanal und anderen Teilen einer Gießgarnitur wird die Fertigung aus ebenfalls solchen korrosions- und erosionsfesten Materialien vorgeschlagen. Für Teile der Gießform, die der Metallschmelze nur noch bei niedrigeren Temperaturen ausgesetzt sind, wird eine Beschichtung aus einem dichten Material aus Si₃N₄, AIN, Sialon, BN, Graphit oder pyrolytischem Kohlenstoff oder Legierungen hiervon vorgeschlagen.

In der Offenlegungsschrift DE 10 2007 053 284 A1 wird für einen Formkörper, bei dem es sich beispielsweise um ein Steigrohr für Aluminium-Niederdruckguss handeln kann, eine dauerhafte, festhaftende Trennschicht vorgeschlagen, die durch Auftragen einer Schlichte und Härten der aufgetragenen Schlichte mittels Einbrennen bei einer erhöhten Temperatur gebildet wird, wobei die Schlichte eine Suspension von Feststoffteilchen, die 67 bis 95 Gew.-% Siliziumnitrid und 5 bis 33 Gew.-% eines SiO₂-basierten Hochtemperaturbindemittels beinhalten, umfasst, wobei das SiO₂-basierte Hochtemperaturbindemittel aus SiO₂-Vorstufen abgeleitet und durch Temperaturbehandlung in einem Bereich von 300 bis 1.300 °C vorbehandelt worden ist und hierbei nach dem Sol-Gel-Verfahren durch Umsetzung einer geeigneten Silanverbindung erhalten sein kann. Die Trennschicht weist vorzugsweise eine Dicke von 80 µm bis 3.000 µm auf und kann als Mehrfachschicht ausgebildet sein, bei der eine äußerste Schicht einen Gesamtsauerstoffgehalt von maximal 21 Gew.-% aufweist, während eine darunterliegende, innere Schicht einen geringeren Gesamtsauerstoffgehalt besitzt.

Die Offenlegungsschrift DE 10 2006 040 385 A1 offenbart eine Schlichte zur Herstellung einer hochtemperaturbeständigen Beschichtung mit einem nanoskaligen anorganischen Bindersystem, Bornitrid und einem Lösemittel. Das Bornitrid ist in Form von hexagonalen, graphit-ähnlichen Bornitrid-Partikeln mit einer Primärteilchengröße zwischen 50 nm und 50 µm enthalten. Die Beschichtung ist z.B. als Formtrennschicht beim Druckguss verwendbar.

Die Offenlegungsschrift US 2004/0249039 A1 offenbart ein Verfahren zum Beschichten z.B. von gießtechnischen Bauteilen, wobei die Beschichtung aus einer Vorläuferschicht gebildet wird, die ein Silikonharz, einen mineralischen Füllstoff und ein organisches Lösungsmittel umfasst. Bei dem Füllstoff kann es sich z.B. um Al₂O₃, ZrO₂, TiO₂, TiB₂, ZrB₂ oder Bornitrid handeln. Der Füllstoff kann in Form von Partikeln in einer Größe zwischen 0,05 µm und 50 µm enthalten sein.

Die Patentschrift US 5.053.251 offenbart ein Verfahren zur Reparatur eines beschädigten Bereichs einer Glasschicht eines mit einer solchen Glasschicht versehenen Stahlelements mittels eines Sol-Gel-Prozesses. Dazu wird ein erstes Reparaturagens, das ein Metallalkoxid enthält, aufgetragen und aufgeheizt, um eine am Stahlsubstrat haftende erste Glasschicht zu bilden. Darauf wird ein zweites Reparaturagens, das ein Metallalkoxid und einen anorganischen Füllstoff enthält, aufgebracht und aufgeheizt, um eine zweite Glasschicht zu bilden. Als Füllstoff dienen vorzugsweise ein Glas- oder Keramikpulver oder ein- oder mehrkristalline anorganische Fasermaterialien. Auf die zweite Glasschicht wird ein erstes flüssig imprägnierendes Agens, das ein Metallalkoxid enthält, aufgebracht und aufgeheizt, um Hohlräume in der zweiten Glasschicht zu füllen. Damit sollen Hohlräume gefüllt werden, die vom Füllstoffmaterial verursacht sind.

Der Erfindung liegt als technisches Problem die Bereitstellung eines gießtechnischen Bauteils der eingangs genannten Art sowie eines Verfahrens zum Aufbringen einer Korrosionsschicht auf ein Substrat zur Gewinnung eines entsprechenden gießtechnischen Bauteils zugrunde, wobei das gießtechnische Bauteil mit relativ geringem Aufwand herstellbar ist und eine hohe Korrosionsbeständigkeit gegen flüssige Metallgießschmelzen zeigt und mit dem Verfahren eine Korrosionsschutzschicht mit hoher Korrosionsbeständigkeit insbesondere gegenüber heißen Metallschmelzen vergleichsweise einfach und mit guter Schichthomogenität auch an schwer zugänglichen Stellen aufgebracht werden kann.

Die Erfindung löst dieses Problem durch die Bereitstellung eines gießtechnischen Bauteils mit den Merkmalen des Anspruchs 1 und eines Korrosionsschutzschicht-Aufbringverfahrens mit den Merkmalen des Anspruchs 9.

Beim erfindungsgemäßen gießtechnischen Bauteil ist der metallische Grundkörper in dem Schmelzekontakt-Oberflächenbereich, in welchem er im Gießbetrieb der Metallschmelze ausgesetzt ist, mit einer gegenüber der Metallschmelze beständigen Korrosionsschutzschicht versehen, die charakteristischerweise unter Verwendung von Mikro- und/oder Nanopartikeln mit einer mittleren Partikelgröße zwischen 50nm und 50µm einer oder mehrerer Substanzen als Füllstoff aus einer Substanzgruppe gebildet ist, die aus Boriden und Karbiden der Übergangsmetalle und deren Legierungen sowie von Bor und Silizium besteht. Untersuchungen haben gezeigt, dass ein mit dieser speziellen Korrosionsschutzschicht ausgerüstetes gießtechnisches Bauteil eine unerwartet gute Korrosionsfestigkeit gegenüber dem Kontakt mit heißer, reaktiver Metallschmelze zeigt, gerade auch gegenüber Aluminiumschmelzen. Als Erklärung wird primär das Vorhandensein der einen oder mehreren korrosionsschützenden Substanzen in Form von Mikro- und/oder Nanopartikeln in der Schicht angenommen. Insbesondere haben Untersuchungen ergeben, dass dergestalt beschichtete gießtechnische Bauteile eine sehr hohe Korrosionsfestigkeit gegenüber Aluminiumschmelzen und entsprechend lange Gebrauchsdauer aufweisen, die derjenigen gleichartiger Bauteile überlegen sein kann, die ganz aus einem Stahlmaterial oder einem Keramikmaterial bestehen oder die in einer herkömmlichen Weise mit einer Korrosionsschutzschicht ohne Mikro- und/oder Nanopartikel im Schichtaufbau versehen sind, selbst wenn für die Korrosionsschutzschicht die gleichen Substanzen verwendet werden.

Durch die spezielle Korrosionsschutzschicht kann für den Grundkörper des gießtechnischen Bauteils gemäß einer Weiterbildung der Erfindung ein übliches Stahlmaterial verwendet werden, worunter vorliegend auch Edelstahlmaterial zu verstehen ist. Dies ermöglicht eine im Vergleich zur Verwendung von Keramikmaterialien einfache Herstellung des Bauteils. Zudem können bereits bestehende Bauteile mit einem solchen Grundkörper aus Stahlmaterial leicht nachträglich mit der Korrosionsschutzschicht versehen werden. Dabei bleiben die bekannt guten mechanischen Eigenschaften von Stahl für das gießtechnische Bauteil erhalten.

Die Korrosionsschutzschicht ist erfindungsgemäß eine Sol-Gel-Schicht, d.h. eine durch einen Sol-Gel-Prozess aufgebrachte Schicht, wobei die Mikro- und/oder Nanopartikel als Füllstoff fungieren, mit dem das Sol im Sol-Gel-Prozess beladen wird. Die Sol-Gel-Schicht weist einen zirkonbasierten oder siliziumbasierten Gelbildner auf. Derartige Korrosionsschutzschichten lassen sich sehr gleichmäßig und mit homogenen Schichteigenschaften auch an relativ schwer zugänglichen Oberflächenbereichen des gießtechnischen Bauteils aufbringen, was wiederum insgesamt die Korrosionsfestigkeit und Langlebigkeit des gießtechnischen Bauteils fördert.

Weiter erfindungsgemäß ist die Sol-Gel-Korrosionsschutzschicht als Mehrfachschicht aus mehreren Gel-Schichtlagen gebildet, von denen mindestens eine letzte Schichtlage ohne Füllstoff aufgetragen wird. Die füllstofffreie Schichtlage ohne Mikro- und/oder Nanopartikel bildet eine äußere Schichtlage der Sol-Gel-Schicht. Die Mikro- und/oder Nanopartikel bleiben dann in der oder den darunterliegenden Schichtlagen eingebettet. So kann beispielsweise eine füllstofffreie äußere Schichtlage als Deckschichtlage aus z.B. Siliziumoxid oder Zirkonoxid fungieren. Im Sol-Gel-Prozess können alle Gel-Schichtlagen zusammen einem Einbrennprozess unterworfen werden. Mit einem derartigen Mehrlagenaufbau lassen sich die Eigenschaften der Korrosionsschutzschicht hinsichtlich Korrosionsbeständigkeit gegen heiße Metallschmelzen weiter optimieren.

In einer Weiterbildung der Erfindung besitzen die Mikro- und/oder Nanopartikel eine mittlere Partikelgröße zwischen 100nm und 30µm und spezieller zwischen 150nm und 30µm. Diese Partikel erweisen sich als sehr vorteilhaft für die auf Beständigkeit gegenüber heißen, reaktiven Metallschmelzen ausgelegte Korrosionsschutzschicht.

In einer Weiterbildung der Erfindung beinhaltet die Korrosionsschutzschicht wenigstens Mikro- und/oder Nanopartikel aus TiB₂. Auf Basis dieser TiB₂-Partikel aufgebaute Korrosionsschutzschichten, die optional Mikro- und/oder Nanopartikel einer oder mehrerer anderer Substanzen zusätzlich enthalten können, zeigen eine sehr hohe Korrosionsfestigkeit gegenüber Korrosion durch heiße Al-Schmelzen.

In weiterer Ausgestaltung enthält die Sol-Gel-Korrosionsschutzschicht ein zusätzlich zugesetztes Alkali- oder Erdalkalimetallsalz und/oder ein zusätzlich zugesetztes, viskositätseinstellendes Polymer. Dies trägt unterstützend zur Erzielung der gewünschten guten Schichteigenschaften für die Korrosionsschutzschicht auf entsprechenden Schmelzekontakt-Ober-flächenbereichen des gießtechnischen Bauteils bei.

In einer Weiterbildung der Erfindung sind mindestens zwei der Schichtlagen der Sol-Gel-Schicht mit Mikro- und/oder Nanopartikeln gleicher oder unterschiedlicher Substanzen als Füllstoff beladen.
In einer Weiterbildung der Erfindung ist das gießtechnische Bauteil ein solches für eine Vorrichtung zum Gießen einer Aluminiumschmelze. Durch die erwähnte, herausragende Korrosionsbeständigkeit gegenüber heißen Aluminiumschmelzen ist das erfindungsgemäße gießtechnische Bauteil für diesen Einsatzzweck hervorragend geeignet.
In einer Weiterbildung der Erfindung ist das gießtechnische Bauteil ein solches für eine Metalldruckgussmaschine. Insbesondere kann es eine Gießgarnitur, ein Gießbehälter, eine Schmelzeofenkomponente, eine Schmelzeförderkomponente, eine Gießformkomponente oder ein Teil dieser mit der Schmelze in Kontakt kommenden Komponenten der Metalldruckgussmaschine sein. Durch seine spezifische Korrosionsschutzschicht besitzt das gießtechnische Bauteil auch für diese Einsatzzwecke eine hervorragende Eignung und vergleichsweise lange Gebrauchsdauer. Mit dem erfindungsgemäßen Verfahren wird eine Korrosionsschutzschicht auf einen metallischen Grundkörper eines erfindungsgemäßen gießtechnischen Bauteils in einem Schmelzekontakt-Oberflächenbereich desselben durch einen Sol-Gel-Prozess unter Verwendung von Mikro- und/oder Nanopartikeln mit einer mittleren Partikelgröße zwischen 50nm und 50µm als Füllstoff aufgebracht.

Verfahrensgemäß werden mehrere Gel-Schichtlagen gebildet, wobei wenigstens für eine letzte Schichtlage ein füllstofffreies Solmaterial verwendet wird. Diese Schichtlage bildet dann nach einem für alle Schichtlagen gemeinsamen, verglasenden Einbrennschritt eine füllstofffreie Deckschichtlage, während die Mikro- und/oder Nanopartikel in der oder den inneren Schichtlagen eingebettet bleiben.

In einer Weiterbildung des Verfahrens werden mehrere Gel-Schichtlagen mit Mikro- und/oder Nanopartikeln gleicher oder unterschiedlicher Substanzen gebildet, bevor die Schichtlagen zusammen einem aushärtenden, verglasenden Einbrennschritt unterzogen werden.

In einer Weiterbildung des Verfahrens wird ein verglasender Einbrennprozess für die eine oder mehreren Gel-Schichtlagen bei einer Temperatur zwischen etwa 500°C und etwa 650°C durchgeführt. Es zeigt sich, dass eine derart gebildete Sol-Gel-Korrosionsschutzschicht bei Verwendung von Mikro- und/oder Nanopartikeln geeigneter Substanzen eine sehr hohe Korrosionsbeständigkeit gegenüber chemisch-reaktivem Einfluss von heißen Metallschmelzen aufweist.

Vorteilhafte Ausführungsformen der Erfindung sind in den Zeichnungen dargestellt und werden nachfolgend beschrieben. Hierbei zeigen:
- Fig. 1: eine Längsschnittansicht durch einen Gießbehälter mit Korrosionsschutzschicht für eine Warmkammer-Druckgussmaschine,
- Fig. 2: eine schematische Schnittansicht eines mit der Korrosionsschutzschicht versehenen Bereichs des Gießbehälters und
- Fig. 3: ein Flussdiagramm zur Veranschaulichung eines Verfahrens zum Aufbringen einer Korrosionsschutzschicht z.B. für den Gießbehälter von Fig. 1.

Ein in Fig. 1 gezeigter Gießbehälter 1 ist von einer an sich üblichen Bauart, wie er von der Anmelderin in Warmkammer-Druckgussmaschinen eingesetzt wird, um z.B. Aluminium-, Magnesium- und Zinkschmelzen zu gießen. Er besitzt einen metallischen Grundkörper 2, der vorzugsweise wie üblich aus einem Stahlmaterial bzw. Edelstahlmaterial besteht und in dem diverse Öffnungen bzw. Bohrungen eingebracht sind, insbesondere eine Kolbenstangendurchführungsbohrung 4, die an ihrem unteren Ende in eine zylindrische Schmelzekammerbohrung 5 übergeht, in der sich bei eingesetzter Gießkolbenstange ein axial beweglicher Gießkolben befindet, Einlaufbohrungen 6, über die Schmelze aus einem Schmelzeofen bzw. Schmelzetiegel in die Schmelzekammerbohrung 5 angesaugt wird, einen Steigkanal 7, über den Schmelze aus der Schmelzekammerbohrung 5 zu einer Gießform gedrückt wird, sowie Zugangsbohrungen 8a, 8b, die zum Einbringen der Steigkanalbohrung 7 dienen und mit nicht gezeigten Verschlussstopfen verschlossen werden.

Im Gebrauch ist der Gießbehälter 1 in der gezeigten, vertikalen Stellung bis zu einer in Fig. 1 markierten Höhe H in einen Schmelzetiegel des Schmelzeofens der Druckgussmaschine eingesetzt. Dies hat zur Folge, dass potentiell alle inneren und äußeren Oberflächen des Gießbehälters 1 bis zu dieser Höhe H mit der zu gießenden Metallschmelze in Kontakt kommen können. Zusätzlich besteht dieser Schmelzekontakt auch für die Oberfläche des über der Höhe H liegenden Abschnitts des Steigkanals 7. Alle diese Oberflächenbereiche, die im Gießbetrieb mit der metallischen Gießschmelze in Kontakt kommen können, werden vorliegend als Schmelzekontakt-Oberflächenbereiche 9 bezeichnet und sind in Fig. 1 mit dicker gezeichneten Linien hervorgehoben. Im gezeigten Beispiel sind dies insbesondere die Oberflächen der Schmelzekammerbohrung 5 und eines anschließenden Abschnitts der Kolbenstangendurchführungsbohrung 4 bis mindestens zur besagten Höhe H, der Einlaufbohrungen 3, des Steigkanals 7, der Zugangsbohrungen 8a, 8b und der Außenseite des Grundkörpers 2 bis zur Höhe H.
In diesen Schmelzekontakt-Oberflächenbereichen 9 ist der Grundkörper 2 des Gießbehälters 1 mit einer charakteristischen, gegenüber der Metallschmelze beständigen Korrosionsschutzschicht 3 versehen, die unter Verwendung von Mikro- und/oder Nanopartikeln einer oder mehrerer ausgewählter Substanzen gebildet ist. Diese Substanzen sind aus einer Substanzgruppe ausgewählt, die aus Boriden und Karbiden der Übergangsmetalle und deren Legierungen sowie von Bor und Silizium besteht. Die Mikro- und/oder Nanopartikel weisen eine mittlere Partikelgröße zwischen 50nm und 50µm auf, vorzugsweise eine mittlere Partikelgröße zwischen 100nm und 30µm und bevorzugter zwischen 150nm und 30µm. Als vorteilhaft erweisen sich unter anderem Mikro- und/oder Nanopartikel aus TiB₂.
Die Korrosionsschutzschicht 3 wird in einer vorteilhaften Realisierung durch einen Sol-Gel-Prozess auf die Schmelzekontakt-Oberflächenbereiche 9 als Substrat aufgebracht, wobei es sich bei dem Substrat wie gesagt vorzugsweise um ein Stahlmaterial des Gießbehälter-Grundkörpers 2 handelt. Dabei kann die Sol-Gel-Korrosionsschutzschicht als Einfachschicht oder Mehrfachschicht realisiert sein.
Fig. 2 veranschaulicht schematisch die auf den Grundkörper 2 z.B. aus Stahl bzw. Edelstahl aufgebrachte Korrosionsschutzschicht 3, in diesem Beispiel als Mehrfachschicht mit einer oder mehreren Schichtlagen, die einen äußeren, füllstofffreien Schichtteil 3b bilden, und einer oder mehreren Schichtlagen, die einen vom äußeren Schichtteil 3b abgedeckten Schichtteil 3a bilden, der die erwähnten Mikro- und/oder Nanopartikel als Füllstoff des Sol-Gel-Prozesses enthält. Dadurch sind die Mikro- und/oder Nanopartikel im inneren Schichtteil 3a der Korrosionsschutzschicht 3 eingebettet, der vom äußeren Schichtteil als Deckschichtlage 3b abgedeckt wird. Typische bevorzugte Schichtdicken für die Korrosionsschutzschicht 3 liegen im Bereich zwischen etwa 1µm und 500µm, wobei die mittlere Partikelgröße der Mikro- und/oder Nanopartikel angepasst an die gewünschte Schichtdicke demgegenüber kleiner gewählt ist, so dass die Mikro- und/oder Nanopartikel nicht an der Oberfläche der Korrosionsschutzschicht 3 vorstehen.

Fig. 3 veranschaulicht exemplarisch ein mögliches vorteilhaftes Verfahren zum Aufbringen einer Korrosionsschutzschicht durch einen Sol-Gel-Prozess. Bei der dadurch aufgebrachten Korrosionsschutzschicht kann es sich um die Korrosionsschutzschicht 3 des Gießbehälters 1 oder alternativ um eine solche irgendeines anderen in der Gießindustrie oder anderweitig verwendeten Bauteils handeln, das eine Oberfläche aufweist, die im Gebrauch vor dem reaktiven Einfluss einer flüssigen Metallschmelze zu schützen ist. Wie gezeigt, werden dafür zunächst in zwei getrennten Mischungsschritten 10, 11 einerseits ein Gelbildner mit einem Lösemittel und andererseits Wasser mit dem Lösemittel gemischt. Als Gelbildner wird ein zirkonbasierter oder siliziumbasierter Gelbildner eingesetzt, beispielsweise Zirkonpropoxid, Tetramethoxysilan bzw. Tetramethylorthosilikat (TMOS), Tetraethoxysilan bzw. Tetraethylorthosilikat (TEOS), Aminopropyltrimethoxysilan (APS(M)) oder Aminopropyltriethoxysilan (APS(E)). Als Lösemittel ist z.B. Essigsäure bzw. Eisessig oder Tetrahydrofuran (THF) verwendbar. Gelbildner und Lösemittel werden typischerweise in etwa gleichen Gewichtsanteilen gemischt, das Mischungsverhältnis von Lösemittel und Wasser beträgt 1:n Mol, wobei n die Menge an Gelbildner in Mol multipliziert mit der Anzahl der Liganden des Gelbildners bezeichnet.

Anschließend werden die beiden Mischungen zusammengemischt, wodurch es zu einer exothermen Hydrolyse zur Bildung des Sols als Ausgangsstoff kommt, siehe den Mischungsschritt 12 in Fig. 3.
Zur Bereitstellung von mit Füllstoff beladenem Sol wird in einem weiteren Mischungsschritt 13 das Sol mit den Mikro- und/oder Nanopartikeln einer oder mehrerer der oben genannten Partikelsubstanzen gemischt, d.h. beladen. Mittlere Partikelgrößen liegen, wie gesagt, im Bereich von 50nm bis 50µm und insbesondere zwischen 100nm und 30µm bzw. 150nm und 30µm. Bevorzugt werden die Mikro- und/oder Nanopartikel in einem Gewichtsanteil beigemischt, der kleiner als oder höchstens gleich groß ist wie der Gewichtsanteil an Sol. Nach einem anschließenden Abkühlschritt ist das beladene Solmaterial zur Anwendung bereit, wobei die Verarbeitungszeit typischerweise höchstens ca. 1h beträgt. In dieser Zeit wird das zu beschichtende Bauteil, wie der gezeigte Gießbehälter im Schmelzekontakt-Oberflächenbereich 3, mit einer Schichtlage des beladenen Solmaterials beschichtet, siehe Schritt 15 in Fig. 3. Die aufgebrachte Schichtlage wird dann zur Gel-Bildung bei geeigneter Temperatur von bis zu ca. 100°C getrocknet, siehe Schritt 16.
Die Schritte 15 und 16 zum Aufbringen einer Schichtlage aus vorbereitetem Solmaterial und Umwandlung in eine Gel-Schichtlage können bei Bedarf zur Herstellung der Sol-Gel-Schicht als Mehrfachschicht einmal oder mehrmals wiederholt werden, wobei je nach Bedarf mit Mikro- und/oder Nanopartikel beladenes Solmaterial oder füllstofffreies Solmaterial ohne diese Mikro- und/oder Nanopartikel für eine jeweilige Schichtlage verwendet werden kann.
So zeigt Fig. 3 als ein exemplarisches Beispiel das Herstellen einer letzten, äußeren Schichtlage aus unbeladenem, füllstofffreiem Solmaterial, wie es im Mischungsschritt 12 erhalten wurde. Durch eine entsprechende Abfolge von Beschichtungsschritt 17 und Trocknungsschritt 18 wird das unbeladene Sol aufgebracht und zur Gel-Bildung bei bis zu 100°C getrocknet.

Es versteht sich, dass in alternativen Ausführungsformen beliebige Kombinationen von Schichtlagen mit unbeladenem, füllstofffreiem Solmaterial und Schichtlagen mit beladenem Solmaterial realisiert werden können, wobei im beladenen Solmaterial die erwähnten Mikro- und/oder Nanopartikel der angegebenen Substanzgruppe als Füllstoff enthalten sind. Weiter versteht sich, dass je nach Bedarf in der gleichen beladenen Schichtlage Mikro- und/oder Nanopartikel ausschließlich der gleichen Substanz oder alternativ unterschiedlicher Substanzen enthalten sein können und dass ebenso in verschiedenen beladenen Schichtlagen je nach Bedarf Mikro- und/oder Nanopartikel der gleichen Substanz oder unterschiedlicher Substanzen enthalten sein können. Als besonders geeignet haben sich unter anderem Mikro- und/oder Nanopartikel aus TiB₂, Mo₂B₅, ZrB₂ und Mischungen dieser Substanzen erwiesen.

Nachdem auf diese Weise ein gewünschter einlagiger oder mehrlagiger Schichtaufbau aus einer oder mehreren Gel-Schichtlagen hergestellt wurde, wird dieser Schichtaufbau in einem abschließenden Einbrennschritt 19 des Sol-Gel-Prozesses ausgehärtet und damit zu einem glasartigen Material verdichtet. Der Einbrennschritt 19 erfolgt vorzugsweise bei einer Temperatur zwischen 500°C und 650°C. Vorzugsweise wird eine Schutzatmosphäre z.B. aus Argongas für den Einbrennprozess benutzt.

Wenn zum Aufbringen der letzten Schichtlage gemäß den Schritten 17 und 18 von Fig. 3 ein unbeladener siliziumbasierter Gelbildner verwendet wird, kann daraus die füllstofffreie Deckschichtlage 3b gemäß Fig. 2 z.B. als Siliziumoxidschicht realisiert werden.

Es versteht sich, dass die Erfindung außer den exemplarisch gezeigten und oben erläuterten Ausführungsbeispielen weitere Ausführungsformen umfasst. So kann der Gießbehälter 1 bei Bedarf auch noch an weiteren Oberflächenbereichen, die keinem Schmelzekontakt unterliegen, mit der Korrosionsschutzschicht oder einer anderen Oberflächenschicht versehen sein. Weiter können beliebige andere gießtechnische Bauteile mindestens in ihrem Schmelzekontakt-Oberflächenbereich erfindungsgemäß mit der Korrosionsschutzschicht versehen sein, insbesondere Gießgarnituren, Schmelzeofenkomponenten, Schmelzeförderkomponenten und Gießformkomponenten oder deren Teile von Druckgussmaschinen des Warmkammer- oder Kaltkammertyps und anderen Vorrichtungen zum Gießen einer Metallschmelze. In gleicher Weise können beliebige andere Bauteile durch das erfindungsgemäße Verfahren mit einer Korrosionsschutzschicht in Oberflächenbereichen versehen werden, die im Gebrauch mit Metallschmelzen in Kontakt kommen können, z.B. Bauteile oder Gerätschaften, wie sie zum Handhaben von Metallschmelzen bei Lötprozessen, beim Herstellen von Metalllegierungen, beim Reinigen von Metallschmelzen und bei der Gewinnung fester Metalle aus der Schmelze verwendet werden.

Es zeigt sich, dass die spezielle Korrosionsschutzschicht eine sehr hohe Korrosionsbeständigkeit insbesondere auch gegenüber heißen Aluminiumschmelzen aufweist. Bei Bildung der Korrosionsschutzschicht mittels eines Sol-Gel-Prozesses kann die Schicht mit relativ geringem Aufwand sehr gleichmäßig und homogen auch in schwer zugänglichen Oberflächenbereichen des zu beschichtenden gießtechnischen Bauteils angebracht werden. Bei Bedarf kann dem Solmaterial für die Sol-Gel-Schicht zusätzlich ein Alkali- oder Erdalkalimetallsalz und/oder ein viskositätseinstellendes Polymer zugesetzt werden. In alternativen Ausführungsformen der Erfindung kann die Korrosionsschutzschicht auch durch Laserauftragschweißen, Flammspritzen oder Plasmaspritzen aufgebracht werden.

Weitere Ausführungsformen der Erfindung umfassen das Aufbringen einer mehrlagigen Korrosionsschutzschicht, von der mindestens eine, vorzugsweise eine äußere, Schichtlage durch das erfindungsgemäße Sol-Gel-Auftragverfahren und mindestens eine andere Schichtlage durch ein anderes Auftragverfahren gebildet wird, bei dem es sich insbesondere um Laserauftragschweißen, Flammspritzen oder Plasmaspritzen handeln kann. Dadurch kann in entsprechenden Anwendungsfällen ein optimal an den Einsatzzweck angepasster Schichtaufbau mit minimiertem Herstellungsaufwand erzielt werden. In gleicher Weise kann ein beliebiges Bauteil erfindungsgemäß an unterschiedlichen Oberflächenbereichen mit je einer Korrosionsschutzschicht versehen werden, die mit zwei verschiedenen der vier genannten Auftragverfahren, i.e. Sol-Gel-Verfahren, Laserauftragschweißen, Flammspritzen und Plasmaspritzen, aufgebracht werden. So kann z.B. der Sol-Gel-Prozess zum Beschichten schwer zugänglicher Bereiche und eines der drei anderen genannten Verfahren zum Beschichten leichter zugänglicher, flächiger Bereiche des Bauteils eingesetzt werden. Weiter können die erwähnten Varianten der "vertikalen" bzw. "lateralen" Kombination von mit unterschiedlichen Verfahren aufgebrachten Schichten auch miteinander bei einem entsprechenden Bauteil kombiniert sein.

## Patentansprüche

1. Gießtechnisches Bauteil für eine Vorrichtung zum Gießen oder Handhaben einer Metallschmelze, wobei das Bauteil einen metallischen Grundkörper (2) und einen Schmelzekontakt-Oberflächenbereich (9) aufweist, der im Gießbetrieb der Metallschmelze ausgesetzt ist,
**dadurch gekennzeichnet, dass**
der metallische Grundkörper (2) in dem Schmelzekontakt-Oberflächenbereich (9) mit einer gegenüber der Metallschmelze beständigen Korrosionsschutzschicht (3) versehen ist, die als eine Sol-Gel-Schicht unter Verwendung von Mikro- und/oder Nanopartikeln mit einer mittleren Partikelgröße zwischen 50nm und 50µm einer oder mehrerer Substanzen als Füllstoff gebildet ist, die aus der Gruppe bestehend aus Boriden und Karbiden der Übergangsmetalle und deren Legierungen sowie von Bor und Silizium ausgewählt sind, wobei die Sol-Gel-Schicht einen zirkonbasierten oder siliziumbasierten Gelbildner aufweist und durch mehrere Gel-Schichtlagen gebildet ist, von denen mindestens eine Schichtlage ohne Mikro- und/oder Nanopartikel gebildet ist, die eine äußere Schichtlage der Sol-Gel-Schicht bildet.

2. Gießtechnisches Bauteil nach Anspruch 1, weiter **dadurch gekennzeichnet, dass** die Mikro- und/oder Nanopartikel eine mittlere Partikelgröße zwischen 100nm und 30µm aufweisen.

3. Gießtechnisches Bauteil nach Anspruch 1 oder 2, weiter **dadurch gekennzeichnet, dass** die Korrosionsschutzschicht unter Verwendung von Mikro- und/oder Nanopartikeln aus TiB₂ gebildet ist.

4. Gießtechnisches Bauteil nach einem der Ansprüche 1 bis 3, weiter **dadurch gekennzeichnet, dass** die Sol-Gel-Schicht ein zusätzlich zugesetztes Alkali- oder Erdalkalimetallsalz und/oder ein zusätzlich zugesetztes, viskositätseinstellendes Polymer aufweist.

5. Gießtechnisches Bauteil nach einem der Ansprüche 1 bis 4, weiter **dadurch gekennzeichnet, dass** wenigstens zwei Schichtlagen der Sol-Gel-Schicht Mikro- und/oder Nanopartikel gleicher oder unterschiedlicher Substanzen aufweisen.

6. Gießtechnisches Bauteil nach einem der Ansprüche 1 bis 5, weiter **dadurch gekennzeichnet, dass** der Grundkörper aus einem Stahlmaterial gebildet ist.

7. Gießtechnisches Bauteil nach einem der Ansprüche 1 bis 6, weiter **dadurch gekennzeichnet, dass** das Gießbauteil ein solches für eine Vorrichtung zum Gießen einer Aluminiumschmelze ist.

8. Gießtechnisches Bauteil nach einem der Ansprüche 1 bis 7, weiter **dadurch gekennzeichnet, dass** das Gießbauteil ein solches für eine Metalldruckgussmaschine ist, insbesondere eine Gießgarnitur, ein Gießbehälter, eine Schmelzeofenkomponente, eine Schmelzeförderkomponente, eine Gießformkomponente oder ein Teil einer dieser Druckgussmaschinenkomponenten.

9. Verfahren zum Aufbringen der Korrosionsschutzschicht (3) auf den metallischen Grundkörper (2) eines gießtechnischen Bauteils nach einem der Ansprüche 1 bis 8 in einem Schmelzekontakt-Oberflächenbereich (9) desselben durch einen Sol-Gel-Prozess unter Verwendung von Mikro- und/oder Nanopartikeln mit einer mittleren Partikelgröße zwischen 50nm und 50µm als Füllstoff, wobei im Sol-Gel-Prozess mehrere Gel-Schichtlagen gebildet werden, von denen wenigstens eine letzte füllstofffrei ohne die Mikro- und/oder Nanopartikel aufgebracht wird.

10. Verfahren nach Anspruch 9, weiter **dadurch gekennzeichnet, dass** im Sol-Gel-Prozess mehrere Gel-Schichtlagen gebildet werden, von denen wenigstens zwei mit den Mikro- und/oder Nanopartikeln gleicher oder unterschiedlicher Substanzen als Füllstoff beladen werden.

11. Verfahren nach Anspruch 9 oder 10, weiter **dadurch gekennzeichnet, dass** nach dem Bilden einer oder mehrerer Gel-Schichtlagen ein verglasender Einbrennschritt bei einer Temperatur zwischen 500°C und 650°C durchgeführt wird.

## Claims

1. Casting component for a device for casting or handling a metal melt, the component having a metallic basic body (2) and a melt contact surface region (9) which is exposed to the molten metal during a casting operation,
**characterized in that**
the metallic basic body (2) is provided in the melt contact surface region (9) with an anticorrosive layer (3) which is resistant to the metal melt, and which is formed as a sol/gel layer using microparticles and/or nanoparticles as a filler having an average particle size of between 50 nm and 50 µm of one or more substances, which are selected from the group consisting of borides and carbides of the transition metals and their alloys and of boron and silicon, wherein the sol/gel layer has a zirconium-based or silicon-based gel former and is formed by a plurality of gel layer plies, at least one layer ply thereof being formed without microparticles and/or nanoparticles and forming an outer layer ply of the sol/gel layer.

2. Casting component according to claim 1, further **characterized in that** the microparticles and/or nanoparticles have an average particle size of between 100 nm and 30 µm.

3. Casting component according to claim 1 or 2, further **characterized in that** the anticorrosive layer is formed using microparticles and/or nanoparticles composed of TiB₂.

4. Casting component according to any one of claims 1 to 3, further **characterized in that** the sol/gel layer comprises an additionally administered alkali metal salt or alkaline earth metal salt and/or an additionally administered viscosity-setting polymer.

5. Casting component according to any one of claims 1 to 4, further **characterized in that** at least two layer plies of the sol/gel layer include microparticles and/or nanoparticles of identical or different substances.

6. Casting component according to any one of claims 1 to 5, further **characterized in that** the basic body is formed from a steel material.

7. Casting component according to any one of claims 1 to 6, further **characterized in that** the casting component is one for a device for casting an aluminum melt.

8. Casting component according to any one of claims 1 to 7, further **characterized in that** the casting component is one for a metal die-casting machine, preferably a casting fitting, a casting vessel, a melt furnace constituent, a melt conveying constituent, a casting mold constituent or a part of one of these die-casting machine constituents.

9. Method for applying the anticorrosive layer (3) to the metallic basic body (2) of a casting component according to any one of claims 1 to 8 in a melt contact surface region (9) thereof by means of a sol/gel process using microparticles and/or nanoparticles with an average particle size of between 50 nm and 50 µm as a filler, wherein during the sol/gel process a plurality of gel layer plies are formed, at least a last one thereof being applied filler-free without the microparticles and/or nanoparticles.

10. Method according to claim 9, further **characterized in that** during the sol/gel process a plurality of gel layer plies are formed, at least two thereof being loaded with the microparticles and/or nanoparticles of identical or different substances as a filler.

11. Method according to claim 9 or 10, further **characterized in that**, after the formation of one or more gel layer plies, a vitrifying baking step is carried out at a temperature of between 500 °C and 650 °C.

## Revendications

1. Composant de fonderie pour un dispositif pour le moulage ou la manipulation d'un métal en fusion, dans lequel le composant comporte un corps de base (2) métallique et une zone de surface contactant la masse fondue (9) exposée au métal en fusion lors de l'opération de moulage,
**caractérisé en ce que**
le corps de base (2) métallique, dans la zone de surface contactant la masse fondue (9), est doté d'une couche de protection anticorrosive (3) résistante à l'égard du métal en fusion, la couche de protection formée sous forme d'une couche sol-gel en utilisant microparticules et/ou nanoparticules présentant une taille moyenne de particule entre 50 nm et 50 µm composées d'une même substance ou de plusieurs substances comme matériel de remplissage, choisi dans le groupe comprenant des borures et carbures de métaux de transition et leurs alliages ainsi que de bore et de silicium, dans lequel la couche sol-gel comporte un agent gelant à base de zirconium ou à base de silicium et est composée de plusieurs plies de couche gel, dont au moins un pli de couche est formé sans microparticules et/ou nanoparticules et constitue un pli de couche extérieur de la couche sol-gel.

2. Composant de fonderie selon la revendication 1, en outre **caractérisé en ce que** les microparticules et/ou nanoparticules présentent une taille moyenne de particule entre 100 nm et 30 µm.

3. Composant de fonderie selon la revendication 1 ou 2, en outre **caractérisé en ce que** la couche de protection anticorrosive est formée en utilisant microparticules et/ou nanoparticules composées de TiB₂.

4. Composant de fonderie selon l'une quelconque des revendications 1 à 3, en outre **caractérisé en ce que** la couche sol-gel comporte un sel de métal alcalin ou un sel de métal alcalino-terreux ajouté supplémentairement et/ou un polymère ajusteur de viscosité ajouté supplémentairement.

5. Composant de fonderie selon l'une quelconque des revendications 1 à 4, en outre **caractérisé en ce qu'**au moins deux plis de couche de la couche sol-gel comportent microparticules et/ou nanoparticules composées de la même substance ou de substances différentes.

6. Composant de fonderie selon l'une quelconque des revendications 1 à 5, en outre **caractérisé en ce que** le corps de base est composé d'un matériau en acier.

7. Composant de fonderie selon l'une quelconque des revendications 1 à 6, en outre **caractérisé en ce que** le composant de fonderie est un composant pour un dispositif pour la coulée d'aluminium en fusion.

8. Composant de fonderie selon l'une quelconque des revendications 1 à 7, en outre **caractérisé en ce que** le composant de fonderie est un composant pour une machine de moulage de métal sous pression, en particulier une garniture de coulée, un réservoir de coulée, une composante de four à fusion, une composante de transport de la masse fondue, une composante de moule ou une partie d'une desdites composantes de machine de moulage sous pression.

9. Procédé pour l'application de la couche de protection anticorrosive (3) sur le corps de base (2) métallique d'un composant de fonderie selon l'une quelconque des revendications 1 à 8 sur une zone de surface contactant la masse fondue (9) dudit composant par un processus sol-gel en utilisant des microparticules et/ou des nanoparticules présentant une taille moyenne de particule entre 50 nm et 50 µm comme matériel de remplissage, dans lequel lors du processus sol-gel plusieurs plis de couche gel sont formés, dont au moins un dernier est appliqué dépourvu de matériel de remplissage sans les microparticules et/ou nanoparticules.

10. Procédé selon la revendication 9, en outre **caractérisé en ce que** lors du processus sol-gel plusieurs plis de couche gel sont formés, dont au moins deux sont chargés des microparticules et/ou nanoparticules composées de la même substance ou de substances différentes comme matériel de remplissage.

11. Procédé selon la revendication 9 ou 10, en outre **caractérisé en ce qu'**après la formation d'un ou plusieurs plis de couche gel on procède à une étape de cuisson vitrifiant à une température entre 500 °C et 650 °C.
